# EUROPÄISCHE PATENTSCHRIFT

(11) **EP 1 134 273 B1**
(45) Veröffentlichungstag und Bekanntmachung des Hinweises auf die Patenterteilung: **02.11.2006**
(21) Anmeldenummer: 01104845.1
(22) Anmeldetag: 28.02.2001
(51) Int. Cl.: C10L 1/18, C10L 1/14, C10L 10/04

(54) **Verwendung von Carbonsäuren und deren Derivate als Lösemittel für hydroxylgruppenhaltigen Polymeren**
Use of carboxylic acids and derivatives thereof as solvent for hydroxyl groups carrying polymers
Utilisation d'acides carboxyliques et leurs dérivés pour dissoudre des polymères portant des groupes hydroxyles

(30) Priorität: 16.03.2000 DE 10012946
(43) Veröffentlichungstag der Anmeldung: 19.09.2001
(73) Patentinhaber: Clariant Produkte (Deutschland) GmbH, 65929 Frankfurt am Main (DE)
(72) Erfinder: Krull, Matthias, Dr., 46147 Oberhausen (DE); Reimann, Werner, Dr., 65929 Frankfurt am Main (DE)

(56) Entgegenhaltungen:
- EP-A- 0 900 836
- EP-A- 0 926 168
- EP-A- 0 960 908
- EP-A- 0 997 517
- WO-A-96/07719
- WO-A-97/45507

## Beschreibung

Die vorliegende Erfindung betrifft die Verwendung von langkettigen Carbonsäuren und/oder deren Derivate als Lösemittel für hydroxylgruppenhaltige Polymere.

Mineralöle und Mineralöldestillate, die als Brennstofföle verwendet werden, enthalten im allgemeinen 0,5 Gew.-% und mehr Schwefel, der bei der Verbrennung die Bildung von Schwefeldioxid verursacht. Um die daraus resultierenden Umweltbelastungen zu vermindern, wird der Schwefelgehalt von Brennstoffölen immer weiter abgesenkt. Die Einführung der Dieseltreibstoffe betreffenden Norm EN 590 schreibt in Deutschland zur Zeit einen maximalen Schwefelgehalt von 350 ppm vor. In Skandinavien kommen bereits Brennstofföle mit weniger als 50 ppm und in Ausnahmefällen mit weniger als 10 ppm Schwefel zur Anwendung. Diese Brennstofföle werden in der Regel dadurch hergestellt, dass man die aus dem Erdöl durch Destillation erhaltenen Fraktionen hydrierend raffiniert. Bei der Entschwefelung werden aber auch andere Substanzen entfernt, die den Brennstoffölen eine natürliche Schmierwirkung verleihen. Zu diesen Substanzen zählen unter anderem polyaromatische und polare Verbindungen.

Es hat sich nun aber gezeigt, dass die reibungs- und verschleißmindernden Eigenschaften von Brennstoffölen mit zunehmendem Entschwefelungsgrad schlechter werden. Oftmals sind diese Eigenschaften so mangelhaft, dass an den vom Kraftstoff geschmierten Materialien, wie z.B. den Verteiler-Einspritzpumpen von Dieselmotoren schon nach kurzer Zeit mit Fraßerscheinungen gerechnet werden muss. Der gemäß EN 590 seit dem Jahr 2000 festgesetzte Maximalwert für den 95%-Destillationspunkt von maximal 360°C und die mittlerweile in Skandinavien vorgenommene weitere Absenkung des 95%-Destillationspunkts auf unter 350°C und teilweise unter 330°C verschärft diese Problematik weiter.

Im Stand der Technik sind daher Ansätze beschrieben, die eine Lösung dieses Problems darstellen sollen (sogenannte Lubricity-Additive).

EP-A-0 743 974 offenbart die Verwendung von Mischungen aus Lubricity-Additiven (Ester mehrwertiger Alkohole und Carbonsäuren mit 10 bis 25 C-Atomen bzw. Dicarbonsäuren) und Fließverbesserern auf Basis von Copolymeren aus Ethylen und ungesättigten Estern zur synergistischen Verbesserung der Schmierwirkung von hochentschwefelten Ölen.

EP-A-0 802 961 offenbart Brennstofföle, die zur Verbesserung ihrer Schmierwirkung mindestens ein Hydroxyamin enthalten.

WO-99/36 489 offenbart die Verwendung von Mischungen monomerer und polymerer Fettsäuren zur Verbesserung der Schmierwirkung von schwefelarmen Mitteldestillaten.

DE-A-197 57 830 offenbart, dass hydroxylgruppenhaltige Polymere in Mischung mit Säurederivaten verwendet werden können. Es werden jedoch keine technischen Vorteile solcher Mischungen offenbart, und auch keine Beispiele dafür gegeben.

EP-A-0 807 676 offenbart einen Zusatz zu Brennstofföl, der dessen Schmierfähigkeit steigert und der neben einem Carbonsäureamid einen Kaltfließverbesserer und einen aschefreien Dispergator umfasst.

EP-A-0 680 506 offenbart die Verwendung von Estern von ein- oder mehrwertigen Carbonsäuren mit ein- oder mehrwertigen Alkoholen als schmierfähigkeitsverbessernden Zusatz zu Brennstoffölen.

EP-A-0 960 908 offenbart Mischungen, enthaltend
A) 10 bis 90 Gew.-% wenigstens eines Copolymers, enthaltend Struktureinheiten, die sich aus Ethylen ableiten und Struktureinheiten, die sich aus olefinisch ungesättigten, hydroxylgruppenhaltigen Verbindungen ableiten, und
B) 90 bis 10 Gew.-% wenigstens eines Copolymers, enthaltend Struktureinheiten, die sich aus Ethylen ableiten und Struktureinheiten, die sich aus Vinylester, olefinisch ungesättigtem Ether oder Acrylsäureester ableiten.

WO-96/07719 offenbart eine Zusammensetzung, die ein öllösliches Ethylenterpolymer umfasst, das zusätzlich zu von Ethylen abgeleiteten Einheiten Einheiten mit der Formel und Einheiten mit der Formel umfasst, wobei R¹ und R², die gleich oder unterschiedlich sein können, jeweils H oder Methyl bedeuten, R³ eine Alkylgruppe mit bis zu 4 Kohlenstoffatomen bedeutet und R⁴ eine geradkettige C₃- bis C₁₅-Alkylgruppe ist, und die ein weiteres öllösliches Ethylen/ungesättigter Ester-Copolymer umfasst.

Die Lubricity-Additive des Standes der Technik haben, soweit Polymere betroffen sind, den Nachteil, dass sie aufgrund ihrer hohen Viskosität zur Verbesserung ihrer Handhabung als Lösung oder Dispersion in geeigneten Lösemitteln verwendet werden müssen. Die Verwendung von Lösemitteln bedingt jedoch erhöhte Dosierraten und somit den Transport größerer Stoffmengen. Die nicht polymeren Additive zeigen aufgrund ihres amphiphilen Charakters oft eine ausgeprägte Emulgierneigung. Dadurch wird das in Lagertanken befindliche Restwasser in stabile Emulsionen mit den Mitteldestillaten gebracht, die dann hinsichtlich Korrosivität und Kaltfließeigenschaften zu Problemen führen können.

Die vorliegender Erfindung zugrunde liegende Aufgabe bestand somit darin, Additivzusammensetzungen aufzufinden, die bei geringer Emulgierneigung auch in kleinen Additivmengen wirksam sind.

Überraschenderweise wurde gefunden, dass Additivkombinationen aus öllöslichen Amphiphilen und hydroxylgruppenhaltigen Copolymeren die dem Stand der Technik eigenen Nachteile in deutlich verminderter Weise zeigen.

Gegenstand der Erfindung ist die Verwendung eines öllöslichen Amphiphils der Formeln 1 und/oder 2

R¹ - X - R² (2)

worin R¹ einen Alkyl-, Alkenyl-, Hydroxyalkyl- oder aromatischen Rest mit 1 bis 50 Kohlenstoffatomen, X NH, NR³ oder S, y = 1, 2, 3 oder 4, R² Wasserstoff oder einen Hydroxylgruppen tragenden Alkylrest mit 2 bis 10 Kohlenstoffatomen und R³ einen Stickstoff und/oder Hydroxylgruppen tragenden Alkylrest mit 2 bis 10 Kohlenstoffatomen oder einen C₁-C₂₀₋Alkylrest bedeutet, oder XR² gleich NR⁴¹R⁴² bedeutet, worin R⁴¹ einen Rest der Formel 3a

-(R⁴³-NR⁴⁴) m-R-⁴⁵ (3a)

und R⁴² einen Rest der Formel 3b

-(R⁴³-NR⁴⁴)ₙ R⁴⁵ (3b)

bedeutet, R⁴³ für eine C₂- bis C₁₀-Alkylengruppe steht, R⁴⁴ Wasserstoff, Methyl, C₂- bis C₂₀-Alkyl, einen Rest der Formel 3c

R¹-CO- (3c)

und R⁴⁵ Wasserstoff oder einen Rest der Formel 3c bedeutet, und m und n jeweils unabhänging voneinander eine ganze Zahl von 0 bis 20 bedeuten, mit der Maßgabe, dass Amphiphile ausgeschlossen sind, in welchen X die Bedeutung NH oder NR³ hat, worin das Stickstoffatom nur von Hydroxylgruppen freie Reste trägt,
als Lösungsmittel für Copolymere, welche
B1) 0,5 bis 15 mol-% Struktureinheiten, die sich von olefinisch ungesättigten Verbindungen ableiten, welche mindestens eine freie Hydroxylgruppe aufweisen, und
B2) 85 bis 99,5 mol-% Struktureinheiten, die sich von Ethylen ableiten, sowie gegebenenfalls
B3) 0 bis 20 mol-% weiterer Struktureinheiten ausgewählt aus der Gruppe bestehend aus (Meth)acrylsäure, (Meth)acrylaten, Vinylestern, Vinylethern und Alkenen enthält, mit der Maßgabe, dass die unter B3) genannten Struktureinheiten von den unter B1) und B2) genannten Struktureinheiten verschieden sind,
und das Copolymer eine mittlere Molekülmasse Mw von 500 bis 100.000 g/mol und eine OH-Zahl zwischen 5 und 300 mg KOH/g aufweist, obei die Menge des Copolymers zwischen 5 und 90 Gew.% bezogen auf das Gewicht der Lösung beträgt.

Das öllösliche Amphiphil (Komponente A) umfasst vorzugsweise einen Rest R¹ mit 5 bis 40, insbesondere 12 bis 26 Kohlenstoffatomen. Besonders bevorzugt ist R¹ linear oder verzweigt und enthält bei linearen Resten 1 bis 3 Doppelbindungen. Der Rest R² weist bevorzugt 2 bis 8, insbesondere 2 bis 6 Kohlenstoffatome auf und kann durch Stickstoff- und/oder Sauerstoffatome unterbrochen sein. In einer weiteren bevorzugten Ausführungsform beträgt die Summe der Kohlenstoffatome von R¹ und R² mindestens 10, insbesondere mindestens 15 und höchstens 35, insbesondere höchstens 28 C-Atome. In einer weiteren bevorzugten Ausführungsform trägt die Komponente A 2 bis 5 Hydroxylgruppen, wobei jedes Kohlenstoffatom nicht mehr als eine Hydroxylgruppe trägt.

In einer bevorzugten Ausführungsform der Erfindung hat X in der Formel 1 die Bedeutung Sauerstoff. Es handelt sich insbesondere um Fettsäuren und Ester zwischen Carbonsäuren und zwei- oder mehrwertigen Alkoholen. Bevorzugte Ester enthalten mindestens 10, insbesondere mindestens 12 Kohlenstoffatome. Bevorzugt ist ebenfalls, dass die Ester freie Hydroxylgruppen enthalten, die Veresterung des Polyols mit der Carbonsäure also nicht vollständig ist. Geeignete Polyole sind beispielsweise Ethylenglykol, Diethylenglykol und höhere Alkoxylierungsprodukte, Glycerin, Trimethylolpropan, Pentaerythrit sowie Zuckerderivate. Auch weitere Heteroatome enthaltende Polyole wie Triethanolamin sind geeignet.

In einer weiteren bevorzugten Ausführungsform der Erfindung handelt es sich bei der Komponente A um Fettsäuren mit 10 bis 22 C-Atomen. Diese können gesättigt oder ungesättigt sein.

Bevorzugte Komponente A sind geradkettige gesättigte Fettsäuren mit bis zu 18 C-Atomen wie Caprylsäure (Octansäure), Caprinsäure (Decansäure), Laurinsäure (Dodecansäure), Myristylsäure (Tetradecansäure), Palmitinsäure (Hexadecansäure), Stearinsäure (Octadecansäure) und insbesondere ungesättigte Fettsäuren wie Ölsäure (Octadecensäure), Linolsäure, Linolensäure sowie deren Mischungen, wie z.B. Rapsölsäure, Soyafettsäure, Sonnenblumenfettsäure, Erdnussfettsäure und Tallölfettsäure. Weiterhin können Dimer- und Oligomerfettsäuren, wie sie bei der Ollgomerisierung ungesättigter Fettsäuren entstehen, anwesend sein. Bevorzugt besitzen mindestens 50 %, insbesondere mehr als 70 %, speziell mehr als 90 % der Fettsäuren mindestens eine Doppelbindung.

Weiterhin bevorzugt sind öllösliche Partialester dieser Fettsäuren mit Polyolen wie z.B. Ethylenglykol, Diethylenglykol und höhere Oligomere von Alkylenoxiden sowie Glycerin, Pentaerythrit, Sorbit, Diethanolamin, Triethanolamin und alkoxylierte Polyamine. Insbesondere bevorzugt ist Glycerinmonooleat. Dabei sind speziell Ester bevorzugt, die mindestens zwei freie OH-Gruppen sowie einen Alkylrest mit mindestens 8 C-Atomen tragen. Die Ester haben vorzugsweise OH-Zahlen zwischen 10 und 200 mg KOH/g, bevorzugt 20 bis 150 mg KOH/g. R³ steht bevorzugt für Methyl oder Ethyl.
Ist X ein stickstoffhaltiger Rest, so sind Umsetzungsprodukte von Ethanolamin, Diethanolamin, Hydroxypropylamin, Dihydroxypropylamin, n-Methylethanolamin, Diglykolamin und 2-Amino-2-methylpropanol geeignet. Die Umsetzung erfolgt vorzugsweise durch Amidierung, wobei auch die entstandenen Amide freie OH-Gruppen tragen. Als Beispiele seien Fettsäuremonoethanolamide, -diethanolamide und -N-methylethanolamide genannt.

Die Komponente A kann Verbindungen der Formel 3 enthalten. worin R¹ die oben angegebene Bedeutung hat, R⁴¹ einen Rest der Formel 3a

-(R⁴³-NR⁴⁴)ₘ-R⁴⁵ (3a)

und R⁴² einen Rest der Formel 3b

-(R⁴³-NR⁴⁴)ₙ-R⁴⁵ (3b)

bedeutet, R⁴³ für eine C₂- bis C₁₀-Alkylengruppe steht, R⁴⁴ Wasserstoff, Methyl, C₂- bis C₂₀-Alkyl, einen Rest der Formel 3c oder einen Alkoxyrest, und R⁴⁵ H oder einen Rest der Formel 3c bedeutet, und m und n jeweils unabhängig voneinander eine ganze Zahl von 0 bis 20 bedeuten, wobei vorzugsweise
a) m und n nicht gleichzeitig null bedeuten, und
b) die Summe aus m und n mindestens 1 und höchstens 20 ist.
R⁴³ steht vorzugsweise für einen C₂- bis C₈-, insbesondere für einen C₂- bis C₄-Rest. Das Polyamin, von dem sich die aus R⁴¹, R⁴² und dem sie verbindenden Stickstoffatom gebildete Struktureinheit ableitet, ist vorzugsweise Ethylendiamin, Diethylentriamin, Triethylentetramin, Tetraethylenpentamin oder ein höheres Homologes des Aziridins wie Polyethylenimin, sowie deren Mischungen. Teile der Aminogruppe können alkyliert sein. Ebenfalls geeignet sind Sternamine und Dendrimere. Darunter versteht man Polyamine mit im allgemeinen 2-10 Stickstoffatomen, die über -CH₂-CH₂-Gruppen miteinander verbunden sind und die in randständiger Position mit Acyl- oder Alkylresten abgesättigt sind.

R⁴⁴ steht vorzugsweise für Wasserstoff, einen Acylrest oder für eine Alkoxygruppe der Formel -(OCH₂CH₂)ₙ-, wobei n eine ganze Zahl zwischen 1 und 10 bedeutet, sowie deren Mischungen.

Als Komponente A ebenfalls geeignet sind Verbindungen der Formel 3d worin
R⁴⁶ die Bedeutung von R¹,
R⁴⁷ die Bedeutung von R¹ oder H oder -[CH₂-CH₂-O-]ₚ-H und
R⁴⁸ die Bedeutung von R² haben können und
p eine ganze Zahl von 1 bis 10 bedeuten,
mit der Maßgabe, dass mindestens einer der Reste R⁴⁶, R⁴⁷ und R⁴⁸ eine OH-Gruppe trägt. Als Beispiel sei y-Hydroxybuttersäuretalgfettamid genannt.

Die Amide werden im allgemeinen durch Kondensation der Polyamine mit den Carbonsäuren oder deren Derivaten wie Estern oder Anhydriden hergestellt. Es werden vorzugsweise 0,2 bis 1,5 mol, insbesondere 0,3 bis 1,2 mol, speziell 1 mol Säure pro Basenäquivalent eingesetzt. Die Kondensation erfolgt bevorzugt bei Temperaturen zwischen 20 und 300°C, insbesondere zwischen 50 und 200°C unter Abdestillieren des Reaktionswassers. Dazu können Lösemittel, bevorzugt aromatische Lösemittel wie Benzol, Toluol, Xylol, Trimethylbenzol und/oder kommerzielle Lösemittelgemische wie z. B. Solvent Naphtha, ^{®}Shellsol AB, ^{®}Solvesso 150, ^{®}Solvesso 200 dem Reaktionsgemisch zugefügt werden. Die erfindungsgemäßen Produkte haben im allgemeinen einen titrierbaren Basenstickstoff von 0,01 - 5 % und eine Säurezahl von weniger als 20 mg KOH/g, vorzugsweise weniger als 10 mg KOH/g.
y nimmt vorzugsweise die Werte 1 oder 2 an. Beispiele bevorzugter Verbindungsgruppen mit y=2 sind Derivate von Dimerfettsäuren und Alkenylbernsteinsäureanhydriden. Letztere können lineare wie auch verzweigte Alkylreste tragen, d.h. sie können sich von linearen α-Olefinen und/oder von Oligomeren niederer C₃-C₅-Olefine wie Poly(propylen) oder Poly(isobutylen) ableiten.

Bevorzugte Polyole haben 2 bis 8 Kohlenstoffatome. Sie tragen vorzugsweise 2, 3, 4 oder 5 Hydroxylgruppen, jedoch nicht mehr als sie Kohlenstoffatome enthalten. Die Kohlenstoffkette der Polyole kann geradkettig, verzweigt, gesättigt oder ungesättigt sein und gegebenenfalls Heteroatome enthalten. Vorzugsweise ist sie gesättigt.

Bevorzugte Carbonsäuren, von denen sich der Rest R¹ ableitet, haben 5 bis 40, insbesondere 12 bis 30 Kohlenstoffatome. Vorzugsweise hat die Carbonsäure eine oder zwei Carboxylgruppen. Die Kohlenstoffkette der Carbonsäuren kann geradkettig, verzweigt, gesättigt oder ungesättigt sein. Vorzugsweise enthalten mehr als 50% der verwendeten Carbonsäuren (Mischungen) mindestens eine Doppelbindung. Beispiele bevorzugter Carbonsäuren umfassen Caprylsäure, Caprinsäure, Laurinsäure, Myristinsäure, Palmitinsäure, Stearinsäure, Ölsäure, Elaidinsäure, Linolsäure, Linolensäure und Behensäure, sowie Carbonsäuren mit Heteroatomen wie Ricinolsäure. Weiterhin können Dimer- und Trimerfettsäuren, wie sie z.B. durch Oligomerisierung von ungesättigten Fettsäuren zugänglich sind, sowie Alkenylbernsteinsäuren eingesetzt werden.

Als Komponente A werden in einer bevorzugten Ausführungsform Ether und Amine der Formel 2 eingesetzt. Dabei handelt es sich um Partialether von Polyolen wie z.B. Glycerinmonooctadecylether oder Hydroxylgruppen tragende Amine, wie sie z.B. durch Alkoxylierung von Aminen der Formel R¹NH₂ oder R¹R³NH mit Alkylenoxiden, bevorzugt Ethylenoxid und/oder Propylenoxid zugänglich sind. Bevorzugt werden dabei 1-10, insbesondere 1-5 mol Alkylenoxid pro H-Atom des Stickstoffs eingesetzt.

Das Copolymer, das den Bestandteil B des erfindungsgemäßen Additivs bildet, enthält freie OH-Gruppen.

In einer bevorzugten Ausführungsform der Erfindung liegt der Anteil der Struktureinheiten (B1) zwischen 1 und 15, insbesondere 3 bis 12 mol-%. In einer weiteren bevorzugten Ausführungsform weist das Copolymer eine OH-Zahl von 10 bis 300, insbesondere 20 bis 200 mg KOH/g auf. In einer weiteren bevorzugten Ausführungsform weist das Copolymer ein mittleres Molekulargewicht Mw von 700 bis 10.000 g/mol auf.

Bei den olefinisch ungesättigten Verbindungen, die die Comonomere (B1) ausmachen, handelt es sich vorzugsweise um Vinylester, Acrylester, Mono- und Diester ethylenisch ungesättigter Carbonsäuren, Methacrylester, Alkylvinylether und/oder Alkene, die Hydroxyalkyl-, Hydroxyalkenyl-, Hydroxycycloalkyl- oder Hydroxyarylreste tragen. Diese Reste enthalten wenigstens eine Hydroxylgruppe, die an einer beliebigen Stelle des Restes stehen kann, bevorzugt aber am Kettenende (ω-Stellung) bzw. in para-Stellung bei Ringsystemen steht.

Bei den Vinylestern handelt es sich vorzugsweise um solche der Formel 4

CH₂ = CH - OCOR⁴ (4)

worin R⁴ C₁-C₃₀-Hydroxyalkyl, vorzugsweise C₁-C₁₆-Hydroxyalkyl, speziell C₂-C₁₂₋Hydroxyalkyl sowie die entsprechenden Hydroxyoxalkylreste bedeutet. Geeignete Vinylester umfassen 2-Hydroxyethylvinylester, α-Hydroxypropylvinylester, 3-Hydroxypropylvinylester und 4-Hydroxybutylvinylester.

Bei den Acrylestern handelt es sich vorzugsweise um solche der Formel 5

CH₂ = CR⁵ - COOR⁶ (5)

worin R⁵ Wasserstoff oder Methyl und R⁶ C₁-C₃₀-Hydroxyalkyl, vorzugsweise C₁-C₁₆-Hydroxyalkyl, speziell C₂-C₁₂-Hydroxyalkyl sowie die entsprechenden Hydroxyoxalkylreste bedeutet. Geeignete Acrylester umfassen Hydroxyethylacrylat, Hydroxyethylmethacrylat, 2-Hydroxypropylacrylat, 3-Hydroxypropylacrylat, 3-Hydroxypropylmethacrylat, Hydroxyisopropylacrylat, 4-Hydroxybutylacrylat und Glycerinmonoacrylat. Genauso geeignet sind die entsprechenden Ester der Methacrylsäure, sowie Ester von ethylenisch ungesättigten Dicarbonsäuren wie Maleinsäure, Fumarsäure oder Itaconsäure mit Diolen.

Bei den Alkylvinylethern handelt es sich vorzugsweise um Verbindungen der Formel 6

CH₂ = CH - OR⁷ (6)

worin R⁷ C₁-C₃₀-Hydroxyalkyl, vorzugsweise C₁-C₁₆-Hydroxyalkyl, speziell C₂-C₁₂-Hydroxyalkyl sowie die entsprechenden Hydroxyoxalkylreste bedeutet. Geeignete Alkylvinylether umfassen 2-Hydroxyethylvinylether, Hydroxypropylvinylether, Hexandiolmonovinylether, 4-Hydroxybutylvinylether, Diethylenglykolmonovinylether und Cyclohexandimethanolmonovinylether.

Bei den Alkenen handelt es sich vorzugsweise um einfach ungesättigte Hydroxykohlenwasserstoffe mit 3 bis 30 Kohlenstoffatomen, insbesondere 4 bis 16 Kohlenstoffatomen und speziell 5 bis 12 Kohlenstoffatomen. Geeignete Alkene umfassen Dimethylvinylcarbinol (= 2-Methyl-3-buten-2-ol), Allyloxypropandiol, 2-Buten-1,4-diol, 1-Buten-3-ol, 3-Buten-1-ol, 2-Buten-1-ol, 1-Penten-3-ol, 1-Penten-4-ol, 2-Methyl-3-buten-1-ol, 1-Hexen-3-ol, 5-Hexen-1-ol und 7-Octen-1,2-diol.

Als weitere Comonomere B3) können gegebenenfalls bis zu 20 mol-% eines oder mehrerer olefinisch ungesättigter Comonomere enthalten sein. Geeignete Comonomere sind beispielsweise Acrylsäure oder Methacrylsäure, Acrylsäureester von Alkoholen mit 1 bis 20 C-Atomen, insbesondere Methylacrylat, Ethylacrylat, Propylacrylat, Butylacrylat und Ethylhexylacrylat, sowie die entsprechenden Methacrylsäureester, Vinylester wie Vinylacetat, Vinylpropionat, Hexylvinylester und Vinylester von Neocarbonsäuren mit 8, 9, 10, 11 oder 12 Kohlenstoffatomen, Vinylether sowie Olefine mit 3 bis 20 C-Atomen wie Propen, Buten, Isobuten, Penten, Hexen,4-Methylpenten-, Diisobutylen, Norbornen einpolymerisiert werden.

Desgleichen können Stickstoff enthaltende Monomere wie z.B.
a) Alkylaminoacrylate bzw. -methacrylate, wie z.B. Aminoethylacrylat, Aminopropylacrylat, Amino-n-butylacrylat, N-Methylaminoethylacrylat, N,N-Dimethylaminoethylacrylat, N,N-Diethylaminoethylacrylat, N,N-Dimethylaminopropylacrylat, N,N-Diethylaminopropylacrylat sowie die entsprechenden Methacrylate,
b) Alkylacrylamide und -methacrylamide, wie z.B. Ethylacrylamid, Butylacrylamid, N-Octylacrylamid, N-Propyl-N-methoxyethylacrylamid, N-Acryloylphthalimid, N-Acryloylsuccinimid, N-Methylolacrylamid, sowie die entsprechenden Methacrylamide,
c) Vinylamide, wie z.B. N-Vinyl-N-methylacetamid, N-Vinylsuccinimid,
d) Aminoalkylvinylether, wie z.B. Aminopropylvinylether, Diethylaminoethylvinylether, Dimethylaminopropylvinylether,
e) Allylamin, N-Allyl-N-methylamin, N-Allyl-N-ethylamin, Diallylamin
f) eine Vinylgruppe tragende Heterozyklen, wie z.B. N-Vinylpyrrolidon, Methylvinylimidazol, 2-Vinylpyridin, 4-Vinylpyridin, 2-Methyl-5-vinylpyridin, Vinylcarbazol, Vinylimidazol, N-Vinyl-2-piperidon, N-Vinylcaprolactem.

Die Schmelzviskositäten der Copolymere bei 140°C liegen vorzugsweise unterhalb 10.000 mPas, insbesondere zwischen 10 und 2000 mPas und speziell zwischen 15 und 1000 mPas. Öllöslich im Sinne der Erfindung heißt, dass mindestens 10 Gew.-%, bevorzugt mindestens 1 Gew.-%, insbesondere mindestens 0,1 Gew.-% des Additivs im zu additivierenden Mitteldestillat klar löslich wird.

Die Copolymeren, die den Bestandteil B des erfindungsgemäßen Additivs bilden, können durch direkte Polymerisation von Verbindungen, die die angegebenen Struktureinheiten erhalten hergestellt werden. Es ist auch möglich, sie durch eine polymeranaloge Umsetzung herzustellen.

Die Copolymerisation der Comonomeren erfolgt nach bekannten Verfahren (vgl. hierzu z.B. Ullmanns Encyclopädie der Technischen Chemie, 4. Auflage, Bd. 19, Seiten 169 bis 178). Geeignet sind die Polymerisation in Lösung, in Suspension, in der Gasphase und die Hochdruckmassepolymerisation. Vorzugsweise wendet man die Hochdruckmassepolymerisation an, die bei Drücken von 50 bis 400 MPa, vorzugsweise 100 bis 300 MPa und Temperaturen von 50 bis 350°C, vorzugsweise 100 bis 300°C, durchgeführt wird. Die Reaktion der Comonomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Comothydroperoxid, t-Butylhydroperoxid, Ditauroylperoxid. Dibenzoylperoxid, Bis(2-ethythexyl)-peroxidicarbonat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Comonomerengemisch, eingesetzt.

Die gewünschte Schmelzviskosität der Copolymerisate wird bei gegebener Zusammensetzung des Comonomerengemisches durch Variation der Reaktionsparameter Druck und Temperatur und gegebenenfalls durch Zusatz von Moderatoren eingestellt. Als Moderatoren haben sich Wasserstoff, gesättigte oder ungesättigte Kohlenwasserstoffe, z.B. Propan, Aldehyde, z.B. Propionaldehyd, n-Butyraldehyd oder Isobutyraldehyd, Ketone, z.B. Aceton, Methylethylketon, Methylisobutylketon, Cyclohexanon oder Alkohole, z.B. Butanol, bewährt. In Abhängigkeit von der angestrebten Viskosität werden die Moderatoren in Mengen bis zu 20 Gew.-%, vorzugsweise 0,05 bis 10 Gew.-%, bezogen auf das Comonomerengemisch, angewandt.

Die Hochdruckmassepolymerisation wird in bekannten Hochdruckreaktoren, z.B. Autoklaven oder Rohrreaktoren diskontinuierlich oder kontinuierlich durchgeführt, besonders bewährt haben sich Rohrreaktoren. Lösungsmittel wie aliphatische Kohlenwasserstoffe oder Kohlenwasserstoffgemische, Benzol oder Toluol, können im Reaktionsgemisch enthalten sein, wenngleich sich die lösungsmittelfreie Arbeitsweise besonders bewährt hat. Nach einer bevorzugten Ausführungsform der Polymerisation wird das Gemisch aus den Comonomeren, dem Initiator und, sofern eingesetzt, dem Moderator, einem Rohrreaktor über den Reaktoreingang sowie über einen oder mehrere Seitenäste zugeführt. Hierbei können die Comonomerenströme unterschiedlich zusammengesetzt sein (EP-B-0 271 738).

Weiterhin lässt sich die Schmierwirkung von Ölen in erfindungsgemäßer Weise dadurch verbessern, dass man ihnen Copolymere zusetzt, die durch Oxalkylierung Säuregruppen enthaltender Copolymere erhalten werden. Dazu geeignete Ethytencopolymere sind beispielsweise solche von Acrylsäure, Methacrylsäure, Itaconsäure, Fumarsäure, Maleinsäure oder Maleinsäureanhydrid. Zur Herstellung eines die Schmierwirkung von Ölen verbessernden Additivs werden diese säuregruppenhaltigen Copolymere an den Säuregruppen mit C₁- bis C₁₀₋Alkylenoxiden oxalkyliert. Bevorzugte Alkylenoxide sind Ethylenoxid, Propylenoxid und Butylenoxid. Die Oxalkylierung erfolgt vorzugsweise mit einem Einsatz von 0,5 bis 10 mol, insbesondere 1 bis 5 mol und speziell 1 bis 2 mol Alkylenoxid pro mol Säuregruppe.

Zur Herstellung der erfindungsgemäßen Copolymere mittels polymeranaloger Umsetzung können die polymeren Säuregruppen auch mit mindestens bifunktionellen Reagentien, die zumindest eine OH-Funktion tragen, umgesetzt werden. Die Bindung an das Polymer kann über Hydroxygruppen als Ester und/oder über primäre bzw. sekundäre Aminogruppen in Form von Amiden, Imiden und/oder Ammoniumsalzen erfolgen. Zur Vermeidung von Vernetzungsreaktionen kann z.B. mit einem Überschuß bifunktionellem Reagenz und/oder in hoher Verdünnung gearbeitet werden. Die Veresterung, Amidierung bzw. Imidierung erfolgt in der Regel unter Auskreisen von Reaktionswasser (azeotrope Destillation, Austreiben mit Gasstrom wie N₂). Dabei wird die Restsäurezahl auf Werte < 150, bevorzugt < 20, insbesondere <10 mg KOH/g eingestellt. Geeignete Reagentien sind z.B.:
Ethylenglykol, Propylenglykol, Diethylenglykol, Triethylenglykol, Trimethylolpropan, Mischalkoxylate aus Ethylenoxid, Propylenoxid und/oder Butylenoxid mit bis zu 50, insbesondere bis zu 10 von Ethylenoxid, Propylenoxid und/oder Butylenoxid abgeleiteten Einheiten, Glycerin, Pentaerythrit, Sorbit, Ethanolamin, Diethanolamin, Triethanolamin, Butyldiethanolamin, Methyldiisopropylamin, Aminopropandiol sowie alkoxylierte Polyamine. Letztere können beispielsweise von Etylendiamin,
Hexamethylendiamin, Diethylentriamin, Triethylentetramin, Tetraethylenpentamin sowie deren höheren Homologen abgeleitet sein, die mit 0,5 bis 50, insbesondere 10 mol Ethylenoxid, Propylenoxid und/oder Butylenoxid pro an ein N-Atom gebundenes H-Atom alkoxyliert sind. Die Umsetzung mit dem Polymer kann sowohl über eine OH-Gruppe zum Ester wie auch über eine primäre oder sekundäre Aminogruppe zum Amid bzw. Imid erfolgen.

Die Umsetzung der säuregruppenhaltigen Copolymere erfolgt zwischen 30 und 250°C im Verlauf von 0,5 bis 20 Stunden. Das hydroxyfunktionelle Reagenz wird dabei mit Mengen von etwa 1 bis etwa 2 mol pro mol einpolymerisiertem Säure(derivat) umgesetzt.
Die Additive aus den Komponenten A) und B) werden den Mineralölen oder Mineralöldestillaten bevorzugt als Mischung zugesetzt, wobei das öllösliche Amphiphil A als Lösemittel für das Copolymer B dient. Bevorzugte Mischungen sind bei Temperaturen unterhalb 40 °C fließfähig, d.h. sie haben bei dieser Temperatur eine Viskosität von weniger als 10 Pas, insbesondere < 1Pas. Bei einer für die Verarbeitung zu hohen Viskosität und/oder Eigenstockpunkt der Mischung können bis zu 50 Gew.-%, insbesondere bis zu 20 Gew.-%, bezogen auf das Additiv eines Lösemittels zugesetzt werden. Lösemittel können aliphatische und/oder aromatische Kohlenwasserstoffe sein. Die Vorteile der erfindungsgemäßen Additivkombination können aber auch bei getrennter Dosierung der Komponenten A und B genutzt werden.

Durch die Additive in ihren Schmier- und/oder Kaltfließeigenschaften verbesserte Mineralöle oder Mineralöldestillate enthalten 0,001 bis 2, vorzugsweise 0,005 bis 0,5 Gew.-% Additiv, bezogen auf das Destillat.
Die Additive können weiterhin in Form von Mischungen verwendet werden, die aus Additiven der beanspruchten Art, jedoch unterschiedlicher qualitativer und/oder quantitativer Zusammensetzung bestehen. Das Mischungsverhältnis (in Gewichtsteilen) der Additivbestandteile kann über einen weiten Bereich variiert werden und z.B. 20:1 bis 1:20, vorzugsweise 10:1 bis 1:10 betragen. Auf diesem Wege lassen sich die Additive gezielt individuellen Anforderungen anpassen.

Zur Herstellung von Additivpaketen für spezielle Problemlösungen können die Additive auch zusammen mit einem oder mehreren öllöslichen Co-Additiven eingesetzt werden, die bereits für sich allein die Kaltfließeigenschaften und/oder Schmierwirkung von Rohölen, Schmierölen oder Brennölen verbessern. Beispiele solcher Co-Additive sind Vinylacetat enthaltende Copolymerisate oder Terpolymerisate des Ethylens, polare Verbindungen, die eine Paraffindispergierung bewirken (Paraffindispergatoren), Kammpolymere, Alkylphenol-Aldehydharze sowie öllösliche Amphiphile.

So haben sich Mischungen der Additive mit Copolymerisaten hervorragend bewahrt. die 10 bis 40 Gew.-% Vinylacetat und 60 bis 90 Gew.-% Ethylen enthalten. Nach einer weiteren Ausgestaltung der Erfindung setzt man die Additive in Mischung mit Ethylen/Vinylacetat/ Neononansäurevinylester-Terpolymerisaten oder EthylenVinylacetat/ Neodecansäurevinylester-Terpolymerisaten zur Verbesserung der Fließfähigkeit von Mineralölen oder Mineralöldestillaten ein. Die Terpolymerisate der Neononansäurevinylester bzw. der Neodecansäurevinylester enthalten außer Ethylen 10 bis 35 Gew.-% Vinylacetat und 1 bis 25 Gew.-% der jeweiligen Neoverbindung. Weitere bevorzugte Copolymere enthalten neben Ethylen und 10 bis 35 Gew.-% Vinylestern noch 0,5 bis 20 Gew.-% Olefin wie Diisobutylen, 4-Methylpenten oder Norbornen. Das Mischungsverhältnis der Additive mit den vorstehend beschriebenen Ethylen/Vinylacetat-Copolymerisaten bzw. den Terpolymerisaten aus Ethylen, Vinylacetat und den Vinylestern der Neononan- bzw. der Neodecansäure beträgt (in Gewichtsteilen) 20:1 bis 1:20, vorzugsweise 10:1 bis 1:10.

Zur Verwendung als Fließverbesserer und/oder Lubricity-Additiv können die Additive ferner in Mischung mit Paraffindispergatoren eingesetzt werden.
Paraffindispergatoren reduzieren die Größe der Paraffinkristalle und bewirken, dass die Paraffinpartikel sich nicht absetzen, sondern kolloidal mit deutlich reduziertem Sedimentationsbestreben, dispergiert bleiben. Weiterhin verstärken sie die Schmierwirkung der Additive. Als Paraffindispergatoren haben sich öllösliche polare Verbindungen mit ionischen oder polaren Gruppen, z.B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Andere Paraffindispergatoren sind Copolymere des Maleinsäureanhydrids und α,β-ungesättigter Verbindungen, die gegebenenfalls mit primären Monoalkylaminen und/oder aliphatischen Alkoholen umgesetzt werden können (vgl. EP 0 154 177), die Umsetzungsprodukte von Alkenylspirobislactonen mit Aminen (vgl. EP 0 413 279 B1) und nach EP 0 606 055 A2 Umsetzungsprodukte von Terpolymeren auf Basis α,β-ungesättigter Dicarbonsäureanhydride, α,β-ungesättigter Verbindungen und Polyoxyalkylenether niederer ungesättigter Alkohole. Auch Alkylphenol-Aldehydharze sind als Paraffindispergatoren geeignet.

So können die Additive in Mischung mit Alkylphenol-Formaldehydharzen eingesetzt werden. In einer bevorzugten Ausführungsform der Erfindung handelt es sich bei diesen Alkylphenol-Formaldehydharzen um solche der Formel 7 worin R⁶ für C₄-C₅₀-Alky) oder -Alkenyl, R⁷ für Ethoxy- und/oder Propoxy, n für eine Zahl von 5 bis 100 und p für eine Zahl von 0 bis 50 steht.
Schließlich werden in einer weiteren Ausführungsform der Erfindung die Additive zusammen mit Kammpolymeren verwendet. Hierunter versteht man Polymere, bei denen Kohlenwasserstoffreste mit mindestens 8, insbesondere mindestens 10 Kohlenstoffatomen an einem Polymerrückgrat gebunden sind. Vorzugsweise handelt es sich um Homopolymere, deren Alkylseitenketten mindestens 8 und insbesondere mindestens 10 Kohlenstoffatome enthalten. Bei Copolymeren weisen mindestens 20 %, bevorzugt mindestens 30 % der Monomeren Seitenketten auf (vgl. Comb-like Polymers-Structure and Properties; N.A. Plate and V.P. Shibaev, J. Polym. Sci.
Macromolecular Revs. 1974, 8, 117 ff). Beispiele für geeignete Kammpolymere sind z.B. Fumarat/Vinylacetat-Copolymere (vgl. EP 0 153 176 A1), Copolymere aus einem C₆- bis C₂₄-α-Olefin und einem N-C₆-bis C₂₂-Alkylmaleinsäureimid (vgl. EP 0 320 766), ferner veresterte Olefin/ Maleinsäureanhydrid-Copolymere, Polymere und Copolymere von α-Olefinen und veresterte Copolymere von Styrol und Maleinsäureanhydrid.

Kammpolymere können beispielsweise durch die Formel 8 beschrieben werden. Darin bedeuten
- A: R', COOR', OCOR', R"-COOR' oder OR';
- D: H, CH₃, A oder R;
- E: H oder A;
- G: H, R", R"-COOR', einen Arylrest oder einen heterocyclischen Rest;
- M: H, COOR", OCOR", OR" oder COOH;
- N: H, R", COOR", OCOR, COOH oder einen Arylrest;
R' eine Kohlenwasserstoffkette mit 8-150 Kohlenstoffatomen;
R" eine Kohlenwasserstoffkette mit 1 bis 10 Kohlenstoffatomen;
- m: eine Zahl zwischen 0,4 und 1,0; und
- n: eine Zahl zwischen 0 und 0,6.
Das Mischungsverhältnis (in Gewichtsteilen) der Additive mit Paraffindispergatoren, Harzen bzw. Kammpolymeren beträgt jeweils 1:10 bis 20:1, vorzugsweise 1:1 bis 10:1.

Die Additive sind geeignet, die Schmiereigenschaften von tierischen, pflanzlichen oder mineralischen Ölen mit nur gerinen Dosierraten zu verbessern. Darüberhinaus verbessern sie gleichzeitig die Kälteeigenschaften der additivierten Öle. Dabei werden die Emulgiereigenschaften der additivierten Öle weniger beeinträchtigt als es mit den Schmieradditiven des Standes der Technik der Fall ist. Die Additive sind für die Verwendung in Mitteldestillaten besonders gut geeignet. Als Mitteldestillate bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Vorzugsweise werden die Additive in solchen Mitteldestillaten verwendet, die 0,05 Gew.-% Schwefel und weniger, besonders bevorzugt weniger als 350 ppm Schwefel, insbesondere weniger als 200 ppm Schwefel und in speziellen Fällen weniger als 50 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten, die ihnen eine natürliche Schmierwirkung verleihen. Die Additive werden weiterhin vorzugsweise in solchen Mitteldestillaten verwendet, die 95 %-Destillationspunkte unter 370°C, insbesondere 350°C und in Spezialfällen unter 330°C aufweisen. Sie können auch als Komponenten in Schmierölen eingesetzt werden.

Die Additive können allein oder auch zusammen mit anderen Additiven verwendet werden, z.B. mit anderen Stockpunkterniedrigem oder Entwachsungshilfsmitteln, mit Korrosionsinhibitoren, Antioxidantien, Schlamminhibitoren, Dehazern und Zusätzen zur Erniedrigung des Cloud-Points.

Die Wirksamkeit der Additive als Lubricity-Additive wird durch die nachfolgenden Beispiele näher erläutert.

### Beispiele

Die Polymere A1-A4 wurden durch Hochdruckmassepolymerisation aus Ethylen, Vinylacetat und hydroxyfunktionellen Comonomeren gemäß DE-A-197 57 830 hergestellt.

Die Bestimmung der hydroxyfunktionellen Comonomere erfolgt durch Bestimmung der OH-Zahl durch Umsetzung des Polymers mit überschüssigem Acetanhydrid und anschließender Titration der gebildeten Essigsäure mit KOH.

Die Bestimmung der Viskosität erfolgt gemäß ISO 3219 (B) mit einem Rotationsviskosimeter (Haake RV 20) mit Platte-Kegel-Meßsystem bei 140 bzw. 160 C.

**Tabelle 1: Charakterisierung der hydroxyfunktionellen Copolymere**

| Beispiel Nr. | Comonomer(e) |
|---|---|
| A1 | Terpolymer aus Ethylen, 24 Gew.-% Vinylacetat und 9 Gew.-% Hydroxyethylmethacrylat mit einer Schmelzviskosität bei 140°C von 200 mPas und einer OH-Zahl von 43 mg KOH/g |
| A2 | Terpolymer aus Ethylen, 24 Gew.-% Vinylacetat und 12 Gew.-% Hydroxyethylvinylether mit einer Schmelzviskosität bei 140°C von 120 mPas und einer OH-Zahl von 78 mg KOH/g . |
| A3 | Copolymer aus Ethylen und Hydroxypropylacrylat mit einer Schmelzviskosität bei 140°C von 138 mPas und einer OH-Zahl von 145 mg KOH/g. |
| A4 | Terpolymer aus Ethylen, Dimethylvinylcarbinol und 15 Gew.-% Neodecansäurevinylester mit einer Schmelzviskosität bei 140°C von 100 mPas und einer OH-Zahl von 48 mg KOH/g. |

**Tabelle 2: Charakterisierung der öllöslichen Amphiphile**

| Muster | |
|---|---|
| B1 | Ölsäure |
| B2 | Tallölfettsäure |
| B3 | Glycerinmonooleat |
| B4 | Poly(isobutenyl)bernsteinsäureanhydrid, mit Diethylenglykol zweifach verestert gemäß Beispiel 1 aus WO 97/45507 |
| B5 | Ölsäurediethanolamid |
| B6 | Glycerinmonooctadecylether |

**Tabelle 3:**

| Charakterisierung der Testöle Die Bestimmung der Siedekenndaten erfolgt gemäß ASTM D-86, die Bestimmung des CFPP-Werts gemäß EN 116 und die Bestimmung des Cloud Points gemäß ISO 3015. | | | |
|---|---|---|---|
| | Testöl 1 | Testöl 2 | Testöl 3 |
| Siedebeginn [°C] | 182 | 171 | 188 |
| 20 % [°C] | 202 | 227 | 220 |
| 30 % [°C] | 208 | 243 | 228 |
| 90 % [°C] | 286 | 322 | 270 |
| 95 % [°C] | 302 | 338 | 278 |
| Cloud Point [°C] | -29 | -9,4 | -29 |
| CFPP [°C] | -32 | -11 | -33 |
| S-Gehalt [ppm) | 3 | 38 | 6 |
| Dichte [g/cm³] | 0,819 | 0,830 | 0,810 |
| WS 1.4 [µm] | 679 | 555 | 626 |

Schmierwirkung in Mitteldestillaten
Die Schmierwirkung der Additive wurde mittels eines HFRR-Geräts der Firma PCS Instruments an additivierten Ölen bei 60°C durchgeführt. Der High Frequency Reciprocating Rig Test (HFRR) ist beschrieben in D. Wei, H. Spikes, Wear,
Vol. 111, No. 2, p. 217, 1986. Die Ergebnisse sind als Reibungskoeffizient und Wear Scar (WS 1.4) angegeben. Ein niedriger Reibungskoeffizient und ein niedriger Wear Scar zeigen eine gute Schmierwirkung

**Tabelle 4: Wear Scar in Testöl 1**

| Beispiel | Additiv | Wear Scar | Friction | Film |
|---|---|---|---|---|
| 1 | 150 ppm A1 50 %ig in B1 | 437 | 0,21 | 49 |
| 2 | 200 ppm A1 50 %ig in B1 | 375 | 0,16 | 69 |
| 3 | 400 ppm A1 50 %ig in B1 | 310 | 0,13 | 67 |
| 4 | 100 ppm A1 50 %ig in B3 | 406 | 0,17 | 67 |
| 5 | 300 ppm A1 50 %ig in B3 | 193 | 0,13 | 94 |
| 6 | 250 ppm A2 50 %ig in B2 | 276 | 0,14 | 73 |
| 7 | 200 ppm A3 50 %ig in B4 | 318 | 0,15 | 69 |
| 8 | 200 ppm A2 50%ig in B5 | 290 | 0,14 | 75 |
| 9 | 200 ppm A3 50%ig in B6 | 370 | 0,16 | 71 |
| | | | | |
| 10 (Vgl.) | 600 ppm A1 (50 %ig in SN) | 484 | 0,29 | 14 |
| 11 (Vgl.) | 600 ppm A2 (50 %ig in SN) | 473 | 0,26 | 19 |
| 12 (Vgl.) | 150 ppm B1 | 435 | 0,18 | 51 |
| 13(Vgl.) | 100 ppm B3 | 389 | 0,18 | 72 |

**Tabelle 5: Wear Scar in Testöl 2**

| Beispiel | Additiv | Wear Scar | Friction | Film |
|---|---|---|---|---|
| 14 | 100 ppm A1 50 %ig in B1 | 380 | 0,18 | 69 |
| 15 | 200 ppm A1 50 %ig in B1 | 355 | 0,16 | 71 |
| 16 | 300 ppm A1 50 %ig in B1 | 344 | 0,16 | 73 |
| 17 | 200 ppm A1 50 %ig in B3 | 385 | 0,19 | 67 |
| 18 | 300 ppm A1 50 %ig in B3 | 183 | 0,12 | 93 |
| 19 | 150 ppm A4 50 %ig in B5 | 365 | 0,17 | 74 |
| 20 | 150 ppm A4 50 %ig in B6 | 420 | 0,19 | 65 |
| 21 (Vgl.) | 100 ppm A1 (50 %ig in SN) | 572 | 0,30 | 29 |
| 22 (Vgl.) | 200 ppm A1 (50 %ig in SN) | 552 | 0,27 | 40 |
| 23 (Vgl.) | 300 ppm A1 (50 %ig in SN) | 348 | 0,17 | 87 |
| 24 (Vgl.) | 300 ppm B1 | 334 | 0,14 | 66 |
| 25 (Vgl.) | 100 ppm B3 | 430 | 0,21 | 50 |
| 26 | 100 ppm A3 50 %ig in B1 | 380 | 0,18 | 69 |
| 27 | 200 ppm A3 50 %ig in B1 | 355 | 0,16 | 71 |
| 28 | 300 ppm A3 50 %ig in B1 | 344 | 0,16 | 73 |
| 29 | 200 ppm A3 50 %ig in B3 | 385 | 0,19 | 67 |
| 30 | 300 ppm A3 50 %ig in B3 | 183 | 0,12 | 93 |

**Tabelle 6: Wear scar in Testöl 3**

| Beispiel | Additiv | Wear Scar | Friction | Film |
|---|---|---|---|---|
| 31 | 300 ppm A3 50 %ig in B1 | 381 | 0,16 | 68 |
| 32 | 400 ppm A3 50 %ig in B1 | 364 | 0,15 | 69 |
| 33 (VgL) | 200 ppm A3 (50 %g en SN) | 632 | 0,34 | 16 |
| 34 (VgL) | 300 ppm A3 (50 %g en SN) | 593 | 0,29 | 36 |
| 35(VgL) | 400 ppm A3 (50%g in SN) | 303 | 0,16 | 87 |
| 36(VgL) | 300 ppm B1 | 367 | 0,17 | 68 |

### Emulgierneigung in Mitteldestillaten

Die Emulgierneigung wird gemäß ASTM D-1094-85 bestimmt. Dazu werden 80 ml des Dieselkraftstoffs in einem 100 ml Standzylinder mit dem zu testenden Additiv versetzt und 15 min. bei 60°C temperiert und geschüttelt. Nach dem Abkühlen auf Raumtemperatur werden 20 ml Pufferlösung pH 7,0 hinzugegeben und 2 Minuten geschüttelt. Nach 5 Minuten wird die Probe optisch beurteilt.

Bewertung der Trennschicht:
1 klar und sauber
1b kleine, klare Blasen, die schätzungsweise nicht mehr als 50 % der Trennschicht bedecken. Keine Schlieren, keine Filmbildung oder sonstige Benetzung an der Trennschicht.
2 Schlieren, Filmbildung oder sonstige Benetzung an der Trennschicht.
3 Schmaler Saum oder leichte Schaumbildung, oder beides.
4 Dichter Saum oder starke Schaumbildung, oder beides.

Bewertung der Phasentrennung
1 Komplette Abwesenheit aller Emulsionen und/oder Abscheidungen in beiden Phasen oder oben auf der Ölphase.
2 Schlieren, Filmbildung oder sonstige Benetzung an der Trennschicht.
3 Emulsionen und/oder Niederschläge in beiden Phasen oder oben auf der Ölphase, und/oder Tropfen in der Wasserphase oder an der Wandung anhaftend (ausgenommen die Wandung über der Ölphase). Die Menge der Wasserphase ist in Klammern gesetzt angegeben.

**Tabelle 7: Emulgiertest in 1**

| Beispiel | Additiv A | Additiv B | Trennschicht | Phasentrennung |
|---|---|---|---|---|
| 37 (Vergleich) | 250 ppm A1 | - | 1b | 3 (20 ml) |
| 38 (Vergleich) | 250 ppm A3 | - | 1b | 2 (20 ml) |
| 39 (Vergleich) | - | 250 ppm B1 | 3 | 2 (18 ml) |
| 40 (Vergleich) | - | 250 ppm B3 | 3 | 3 (6 ml) |
| 41 | 125ppmA1 | 125 ppm B1 | 1b | 3 (20 ml) |
| 42 | 250 ppm A1 | 250 ppm B1 | 1b | 3 (20 ml) |
| 43 | 125 ppm A1 | 125 ppm B3 | 1b | 2 (20 ml) |
| 44 | 250 ppm A1 | 250 ppm B3 | 1b | 3 (20 ml) |
| 45 | 125 ppm A3 | 125 ppm B1 | 1b | 2 (20 ml) |

**Tabelle 8: Emulgiertest in Testöl 2**

| Beispiel | Additiv A | Additiv B | Trennschicht | Phasentrennung |
|---|---|---|---|---|
| 46 (Vgl.) | 250 ppm A3 | - | 1 b | 2 (20 ml) |
| 47 (Vgl.) | - | 250 ppm B1 | 2 | 2-3 (18 ml) |
| 48 (Vgl.) | - | 250 ppm B3 | 2 | 2-3 (17 ml) |
| 49 | 125 ppm A3 | 125 ppm B1 | 1 b | 2 (20 ml) |
| 50 | 125 ppm A3 | 125 ppm B3 | 1 b | 2 (20 ml) |

**Tabelle 9 :Emulgiertest in Testöl 3**

| Beispiel | Additiv A | Additiv B | Trennschicht | Phasentrennung |
|---|---|---|---|---|
| 51 (Vergleich) | 250 ppm A3 | - | 1b | 1-2 (20 ml) |
| 52 (Vergleich) | | | | |
| 53 (Vergleich) | - | 250 ppm B1 | 2-3 | 2-3 (18 ml) |
| 54 | | | | |
| 55 | 125 ppm A3 | 125 ppm B1 | 1 b | 2 (20 ml) |

## Patentansprüche

1. Verwendung eines öllöslichen Amphiphils der Formeln 1 und/oder 2
R¹―X―R² (2)
worin R¹ einen Alkyl-, Alkenyl-, Hydroxyalkyl- oder aromatischen Rest mit 1 bis 50 Kohlenstoffatomen, X NH, NR³ oder S, y = 1, 2, 3 oder 4, R² Wasserstoff oder einen Hydroxylgruppen tragenden Alkylrest mit 2 bis 10 Kohlenstoffatomen und R³ einen Stickstoff und/oder Hydroxylgruppen tragenden Alkylrest mit 2 bis 10 Kohlenstoffatomen oder einen C₁-C₂₀₋Alkylrest bedeutet, oder XR² gleich NR⁴¹R⁴² bedeutet, worin R⁴¹ einen Rest der Formel 3a
-(R⁴³-NR⁴⁴)ₘ-R-⁴⁵ (3a)
und R⁴² einen Rest der Formel 3b
-(R⁴³-NR⁴⁴)ₙR⁴⁵ (3b)
bedeutet, R⁴³ für eine C₂- bis C₁₀-Alkylengruppe steht, R⁴⁴ Wasserstoff, Methyl, C₂- bis C₂₀-Alkyl, einen Rest der Formel 3c
R¹-CO- (3c)
und R⁴⁵ Wasserstoff oder einen Rest der Formel 3c bedeutet, und m und n jeweils unabhänging voneinander eine ganze Zahl von 0 bis 20 bedeuten, mit der Maßgabe, dass Amphiphile ausgeschlossen sind, in welchen X die Bedeutung NH oder NR³ hat, worin das Stickstoffatom nur von Hydroxylgruppen freie Reste trägt,
als Lösungsmittel für Copolymere, welche
B1) 0,5 bis 15 mol-% Struktureinheiten, die sich von olefinisch ungesättigten Verbindungen ableiten, welche mindestens eine freie Hydroxylgruppe aufweisen, und
B2) 85 bis 99,5 mol-% Struktureinheiten, die sich von Ethylen ableiten, sowie gegebenenfalls
B3) 0 bis 20 mol-% weiterer Struktureinheiten ausgewählt aus der Gruppe bestehend aus (Meth)acrylsäure, (Meth)acrylaten, Vinylestern, Vinylethern und Alkenen enthalten, mit der Maßgabe, dass die unter B3) genannten Struktureinheiten von den unter B1) und B2) genannten Struktureinheiten verschieden sind,
und das Copolymer eine mittlere Molekülmasse Mw von 500 bis 100.000 g/mol und eine OH-Zahl zwischen 5 und 300 mg KOH/g aufweist, obei die Menge des Copolymers zwischen 5 und 90 Gew.% bezogen auf das Gewicht der Lösung beträgt.

2. Verwendung gemäß Anspruch 1, wobei das Copolymer B eine OH-Zahl von 15 bis 200 mg KOH/g aufweist.

3. Verwendung gemäß Anspruch 1 und/oder 2, wobei das Copolymer B ein mittleres Molekulargewicht Mw von 700 bis 10.000 g/mol aufweist.

4. Verwendung gemäß einem oder mehreren der Ansprüche 1 bis 3, wobei der Anteil der Struktureinheiten B1 zwischen 1 und 15 mol-% liegt.

## Claims

1. The use of an oil-soluble amphiphile of the formulae 1 and/or 2
R¹ ― X ― R² (2)
in which R¹ is an alkyl, alkenyl, hydroxyalkyl or aromatic radical having 1 to 50 carbon atoms, X is NH, NR³ or S, y is 1, 2, 3 or 4, R² is hydrogen or an alkyl radical carrying hydroxyl groups and having 2 to 10 carbon atoms and R³ is an alkyl radical carrying nitrogen and/or hydroxyl groups and having 2 to 10 carbon atoms or a C₁₋C₂₀-alkyl radical, or XR² is NR⁴¹R⁴², in which R⁴¹ is a radical of the formula 3a
-(R⁴³-NR⁴⁴)ₘ-R-⁴⁵ (3a)
and R⁴² is a radical of the formula 3b
-(R⁴³-NR⁴⁴)ₙR⁴⁵ (3b),
R⁴³ is a C₂- to C₁₀-alkylene group, R⁴⁴ is hydrogen, methyl, C₂- to C₂₀-alkyl, a radical of the formula 3c
R¹-CO- (3c)
and R⁴⁵ is hydrogen or a radical of the formula 3c, and m and n, in each case independently of one another, are an integer from 0 to 20, with the proviso that amphiphiles, in which X is NH or NR³, where the nitrogen atom only carries radicals free from hydroxylgroups, are excluded,
as a solvent for copolymers, which contain
B) 5-90% by weight of at least one copolymer which contains
B1) from 0.5 to 15 mol% of structural units which are derived from olefinically unsaturated compounds which have at least one free hydroxyl group, and
B2) from 85 to 99.5 mol% of structural units which are derived from ethylene, and, if required,
B3) from 0 to 20 mol% of further structural units selected from the group consisting of (meth)acrylic acid, (meth)acrylates, vinyl esters, vinyl ethers and alkenes, with the proviso that the structural units stated under B3) differ from the structural units stated under B1) and B2),
and the copolymer has an average molecular mass Mw of from 500 to 100,000 g/mol and an OH number of from 5 to 300 mg KOH/g, the amount of the copolymer being from 5 to 90% by weight, relative to the weight of the solution.

2. The use as claimed in claim 1, the copolymer B having an OH number of from 15 to 200 mg KOH/g.

3. The use as claimed in claim 1 and/or 2, the copolymer having an average molecular weight Mw of from 700 to 10 000 g/mol.

4. The use as claimed in one or more of claims 1 to 3, the proportion of structural units B1 being from 1 to 15 mol%.

## Revendications

1. Utilisation d'un amphiphile oléosoluble selon les formules 1 et/ou 2
R¹ ― X ― R² (2)
dans lesquelles R¹ est un reste alkyle, alcényle, hydroxyalkyle ou aromatique avec 1 à 50 atomes de carbone, X est NH, NR³ ou S, y = 1, 2, 3 ou 4, R² est l'hydrogène ou un reste alkyle portant des groupes hydroxyle avec 2 à 10 atomes de carbone et R³ est un reste alkyle portant un atome d'azote et/ou des groupes hydroxyle avec 2 à 10 atomes de carbone ou un reste alkyle C₁-C₂₀, ou XR² est similaire à, NR⁴¹R⁴², où R⁴¹ est un reste de formule 3a
-(R⁴³-NR⁴⁴)ₘ-R⁴⁵ (3a)
et R⁴² est un reste de formule 3b
- (R⁴³-NR⁴⁴)ₙ-R⁴⁵ (3b)
R⁴³ est un groupe alkyle C₂ à C₁₀, R⁴⁴ est l'hydrogène, le méthyle, un alkyle C₂ à C₂₀, un reste de formule 3c
R¹ - CO (3c)
et R⁴⁵ est de l'hydrogène ou un reste de formule 3c, et m et n signifient chacun indépendamment un nombre entier de 0 à 20, avec le fait que les amphiphiles dans lesquelles X signifie NH ou NR³, où l'atome d'azote ne porte les restes libres des groupes hydroxyle, sont exclues
en tant que solvant pour des copolymères qui contient :
B1) de 0,5 à 15 % en moles d'unités structurelles, dérivées de liaisons insaturées oléfines qui comprennent au moins un groupe hydroxyle libre, et
B2) de 85 à 99,5 % en mole d'unités structurelles dérivées d'éthyle ainsi que, le cas échéant,
B3) de 0 à 20 % en moles d'autres unités structurelles sélectionnées dans le groupe constitué de l'acide (méth)acrylique, de (méth)acrylates, d'esters de vinyle, d'éthers de vinyle et d'alcènes,
avec le fait que les unités structurelles mentionnées au point B3) sont différentes des unités structurelles mentionnées aux points B1) et B2),
et le copolymère présente une masse moléculaire moyenne Mw de 500 à 100000 g/mol et un nombre OH entre 5 et 300 mg de KOH/g, où la quantité de copolymère est de 5 à 90% en poids par rapport au poids de la solution.

2. Utilisation selon la revendication 1, dans laquelle le copolymère B présente un nombre OH de 15 à.200 mg de KOH/g.

3. Utilisation selon la revendication 1 et/ou 2, dans laquelle le copolymère B présente un poids moléculaire moyen Mw de 700 à 10000 g/mol.

4. Utilisation selon l'une ou plusieurs des revendications 1 à 3, dans laquelle la part des unités structurelles B1 se situe entre 1 et 15 % en moles.
